# EUROPÄISCHE PATENTSCHRIFT

(11) **EP 3 899 065 B1**
(45) Veröffentlichungstag und Bekanntmachung des Hinweises auf die Patenterteilung: **04.12.2024**
(21) Anmeldenummer: 19835388.0
(22) Anmeldetag: 19.12.2019
(51) Int. Cl.: C21D 6/00, C21D 7/02, C21D 8/02, C21D 9/08, C21D 9/46, C22C 38/42, C22C 38/44, C22C 38/46, C22C 38/48, C22C 38/50, C22C 38/52, C22C 38/54, C22C 38/58, C22C 1/04, E21B 17/16, C21D 7/10, C21D 8/06, C21D 9/52, C22C 38/00, E21B 17/00

(54) **BOHRSTRANGKOMPONENTE MIT HOHER KORROSIONSBESTÄNDIGKEIT UND VERFAHREN ZU IHRER HERSTELLUNG**
COMPONENT FOR DRILL ROD WITH HIGH CORROSION RESISTANCE AND MANUFACTURING METHOD THEREOF
COMPOSANTE POUR TIGE DE FORAGE AVEC HAUTE RÈSISTANCE À LA CORROSION ET SON PROCÈDÈ DE FABRICATION

(30) Priorität: 20.12.2018 DE 102018133251
(43) Veröffentlichungstag der Anmeldung: 27.10.2021
(73) Patentinhaber: voestalpine BÖHLER Edelstahl GmbH & Co KG, 8605 Kapfenberg (AT); SCHOELLER-BLECKMANN Oilfield Technology GmbH, 2630 Ternitz (AT)
(72) Erfinder: FLUCH, Rainer, 8642 St. Lorenzen im Mürztal (AT); KEPLINGER, Andreas, 8700 Leoben (AT); WÖLS, Martin, 8623 Aflenz (AT); HOLPER, Bernd, 7423 Pinkafeld (AT); SPRUZINA, Walter, 2640 Gloggnitz, Aue (AT)
(74) Vertreter: WSL Patentanwälte Partnerschaft mbB
(86) Internationale Anmeldenummer: PCT/EP2019/086381
(87) Internationale Veröffentlichungsnummer: WO 2020/127786

(56) Entgegenhaltungen:
- DE-C1- 3 837 457
- DE-C1- 3 837 457
- JP-A- 2005 179 733
- JP-A- 2005 179 733
- JP-A- S5 521 547
- JP-A- S5 521 547
- KR-A- 20030 057 135
- KR-A- 20030 057 135

## Beschreibung

Die Erfindung betrifft eine Bohrstrangkomponente, insbesondere zur Verwendung in Medien mit hohem korrosiven Angriff und ein Verfahren zu ihrer Herstellung.

In der Tiefbohrtechnik, insbesondere in der Ölfeld- oder Gasfeldtechnik ist es notwendig, einen Bohrlochverlauf möglichst exakt festzustellen. Dies betrifft insbesondere auch Bohrungen, bei denen nicht ausschließlich senkrecht oder lotrecht gebohrt wird, sondern auch Bohrungen, bei denen Richtungsänderungen im Verlauf der Bohrung vorgesehen sind. Hierzu ist es notwendig, den Bohrlochverlauf möglichst exakt festzustellen, um den Bohrlochverlauf entsprechend steuern zu können. Dies erfolgt üblicherweise durch Bestimmung der Lage des Bohrkopfes mit Hilfe von Magnetfeldsonden, bei welchen das magnetische Feld der Erde zur Messung genutzt wird. Hierfür sind bestimmte Komponenten des Bohrstranges aus nichtmagnetischen Legierungen gefertigt. Dies bedeutet, dass üblicherweise in unmittelbarer Nähe von Magnetfeldsonden befindliche Teile von Bohrsträngen eine relative magnetische Permeabilität µ_{R}<0,1 besitzen müssen.

Solche Teile sind insbesondere die sogenannten Schwerstangen oder MWD- (Measurement While Drilling) und LWD- (Logging While Drilling) Teile, die oberhalb des eigentlichen Bohrkopfes angeordnet sind und unter anderem dazu dienen, die entsprechende Messelektronik aufzunehmen.

Um sicherzustellen, dass die Legierungen, aus der diese Schwerstangen gefertigt sind, nicht magnetisch sind, ist man darauf angewiesen, nicht-ferritische Stahllegierungen zu verwenden. Dies sind im Wesentlichen voll- bzw. superaustenitische Legierungen.

Eine weitere Anforderung an Bohrstrangkomponenten ist aber auch, dass diese einem korrosiven Angriff, insbesondere einem Angriff in Medien mit hohen Chloridkonzentrationen widerstehen.

Hiermit hängt auch zusammen, dass Bohrstrangkomponenten insbesondere hohen Torsionslastwechselbeanspruchungen und Torsionsbeanspruchungen unterliegen. Ein korrosiver Angriff würde hier durch Schwingungsrisskorrosion eine Schwächung herbeiführen, die die theoretische Standzeit einer solchen Bohrstrangkomponente herabsetzt.

Darüber hinaus ist es wichtig, dass derartige Bohrstrangkomponenten nicht nur aus den entsprechenden Legierungen gefertigt sind, sondern über entsprechende Nachbehandlungen sichergestellt ist, dass ein homogenes, hochfestes und insbesondere hochschlagzähes Gefüge vorliegt, bei dem beispielsweise durch intermetallische Phasen, grobe Karbide oder ähnliches, kein Rissausgang herbeigeführt wird.

Daher sind derartige Bohrstrangkomponenten, um insbesondere für Tieflochbohrungen geeignet zu sein, so gewählt, dass die Mindestwerte der mechanischen Eigenschaften, insbesondere der 0,2% Dehngrenze und Zugfestigkeit den auftretenden, dynamisch wechselnden Belastungen gewachsen sind.

Eine solche Bohrstrangkomponente ist beispielsweise aus der AT 412 727 B bekannt. DE 3837457 C1 offenbart eine Bohrstangenkomponente.

Bei der hier gewählten korrosionsbeständigen austenitischen Stahllegierung handelt es sich um eine Legierung, die insbesondere hohe Gehalte an Mangan, Chrom und Molybdän sowie Nickel umfasst.

Um eine hohe Festigkeit einzustellen, ist Stickstoff in Gehalten von 0,35 Gew.-% bis 1,05 Gew.-% vorhanden, wobei Stickstoff auch zur Korrosionsbeständigkeit beitragen soll und ein starker Austenitbildner ist. Auf der anderen Seite steigt mit zunehmendem Stickstoffgehalt die Neigung zur Bildung von stickstoffhaltigen Ausscheidungen, insbesondere Chromnitrid.

Um diese hohe Stickstofflöslichkeit zu erzielen, wird insbesondere Mangan in Gehalten von mehr als 19 - 30 Gew.% vorgesehen. Dies soll gewährleisten, dass porenfreie Werkstoffe auch beim Erstarren unter Atmosphärendruck herstellbar sind. Im Übrigen soll das Mangan bei hohen Verformungsgraden das Austenitgefüge gegen die Bildung von Umformmartensit stabilisieren.

Aus der EP 1 069 202 A1 ist ein paramagnetischer, korrosionsbeständiger, austenitischer Stahl mit hoher Dehngrenze, Festigkeit und Zähigkeit bekannt, der insbesondere in Medien mit hoher Chloridkonzentration korrosionsbeständig sein soll, wobei dieser Stahl 0,6 M.-% bis 1,4 M.-% Stickstoff enthalten soll, wobei 17 bis 24 M.-% Chrom, sowie Mangan enthalten sind.

Aus der WO 02/02837 A1 ist ein korrosionsbeständiger Werkstoff für die Anwendung in Medien mit hoher Chloridkonzentration in der Ölfeldtechnik bekannt. Hierbei handelt es sich um ein Chromnickelmolybdänsuperaustenit, der mit vergleichsweise niedrigen Stickstoffgehalten, jedoch sehr hohen Chrom- und sehr hohen Nickelgehalten ausgebildet ist.

Diese Chromnickelmolybdänstähle besitzen gegenüber den davor genannten Chrommanganstickstoffstählen üblicherweise noch ein verbessertes Korrosionsverhalten. Insgesamt sind Chrommanganstickstoffstähle eine eher kostengünstige Legierungszusammensetzung, die gleichwohl eine hervorragende Kombination aus Festigkeit, Zähigkeit und Korrosionsbeständigkeit bietet. Die genannten Chromnickelmolybdänstähle erreichen wesentlich höhere Korrosionsbeständigkeiten als Chrommanganstickstoffstähle, sind jedoch aufgrund des sehr hohen Nickelgehaltes mit wesentlich höheren Kosten verbunden.

Superaustenite weisen für gewöhnlich Molybdängehälte > 4% auf, um die hohen Korrosionsbeständigkeiten zu erreichen. Jedoch erhöht Molybdän die Neigung zu Seigerung und somit eine erhöhte Anfälligkeit für Ausscheidungen, insbesondere Sigma- oder Chi-Phasen. Dies hat zur Folge, dass diese Legierungen eine Homogenisierungsglühung benötigen bzw. bei Werten über 4% Molybdän ein Umschmelzen zur Reduzierung der Seigerung notwendig ist.

Grundsätzlich ist es notwendig, dass die Werkstoffe auch nach einer Kaltverformung noch eine magnetische Permeabilität in Höhe µᵣ < 1,01 aufweisen.

Derartige Stähle haben üblicherweise eine Dehngrenze R_{p 0,2} von 140 KSI = 965 MPa.

Kennwerte für die Korrosionsbeständigkeit sind unter anderem der sogenannte PREN₁₆-Wert, wobei es auch üblich ist, die sogenannte pitting equivalent number mittels MARC_{OPT} zu definieren, wobei ein Superaustenit mit einer PREN₁₆ zu o>42 gekennzeichnet ist, wobei PREN = % Cr + 3,3 x % Mo + 16 x % N ist.

Die bekannte MARC-Formel zur Beschreibung des Lochfraßwiderstands für derartige Stähle lautet wie folgt: MARC = Cr + 3,3 Mo + 20 N + 20 C - 0,25 Ni - 0,5 Mn.

Klassische Schwerstangenstähle sind die Chrommanganstickstoffstähle, die bereits erwähnt wurden, weil sie bei hervorragenden Eigenschaften noch relativ günstig sind. Sie werden hierbei ohne Niob verwendet, wobei aufgrund höherer Mangangehalte sich Mangansulfide bilden, was sich negativ auf die Korrosionseigenschaften auswirkt.

Vergleichbare Stahlgüten sind auch für die Verwendung als Schiffbaustähle für Unterseeboote bekannt, wobei es sich hierbei um Chromnickelmanganstickstoffstähle handelt, die zudem mit Niob legiert sind, um den Kohlenstoff zu stabilisieren, was jedoch die Kerbschlagzähigkeit verschlechtert. Diese Stähle besitzen grundsätzlich wenig Mangan und besitzen hierdurch eine relativ gute Korrosionsbeständigkeit, erreichen jedoch nicht die Festigkeit von Schwerstangengüten und vor allem nicht deren Zähigkeit.

Aufgabe der Erfindung ist es, eine Bohrstrangkomponente, insbesondere für die Anwendung in der Ölfeldtechnologie zu schaffen, insbesondere eine Schwerstange, die eine hohe Korrosionsbeständigkeit, eine hohe Festigkeit und gutes paramagnetisches Verhalten zeigt.

Die Aufgabe wird mit einer Komponente mit den Merkmalen des Anspruchs 1 gelöst. Vorteilhafte Weiterbildungen sind in Unteransprüchen gekennzeichnet.

Es ist darüber hinaus eine Aufgabe der Erfindung, ein Verfahren zum Herstellen der Komponente zu schaffen, mit der eine Bohrstrangkomponente geschaffen wird, die bei erhöhter Korrosionsbeständigkeit eine hohe Festigkeit und ein gutes paramagnetisches Verhalten zeigt.

Die Aufgabe wird mit den Merkmalen des Anspruch 15 gelöst. Vorteilhafte Weiterbildungen sind in den hiervon abhängigen Unteransprüchen gekennzeichnet.

Wenn nachfolgend Prozentangaben gemacht werden, sind dies immer Gew.-% (Gewichtsprozent).

Erfindungsgemäß soll die Bohrstrangkomponente ein vollkommen austenitisches Gefüge insbesondere ohne Verformungsmartensit auch nach der Kaltumformung besitzen, wobei die magnetische Permeabilität µᵣ < 1,01 bevorzugt µᵣ < 1,005 liegt. Da Ferrit oder Verformungsmartensit ein magnetisches Verhalten zeigen, erhöhen sie daher die Permeabilität und sind daher erfindungsgemäß zu vermeiden.

Nach dem Warmumformschritt dem der Gussblock unterworfen wurde, liegt die Dehngrenze bei R_{p0,2}>450 MPa und kann ohne weiteres Werte >500 MPa erreichen, wobei die Kerbschlagarbeit bei 20°C größer 350 J liegt und auch Werte bis 440 J erreicht werden.

Nach der Kaltverfestigung liegt die Dehngrenze sicher bei R_{p0,2}>1000 MPa und wobei in der Praxis Werte bis 1100 MPa erreicht werden, wobei kaltverfestigt die Kerbschlagarbeit bei 20°C sicher größer 80J liegt, wobei in der Praxis Werte von 200 J erreicht werden.

Die Kerbschlagarbeit wurde nach DIN EN ISO 148-1 bestimmt.

Diese ausgezeichnete Kombination von Festigkeit und Zähigkeit war bislang nicht erreichbar und auch nicht erwartbar und wird durch die spezielle Legierungslage nach der Erfindung bewirkt, die diesen synergistischen Effekt erzeugt.

Erfindungsgemäß können Werte für das Produkt aus Zugfestigkeit Rm mit Kerbschlagzähigkeit KV von mehr als 100000 MPa J bevorzugt > 200000 MPa J besonders bevorzugt > 300000 MPa J erreicht werden.

Die erfindungsgemäße Legierung umfasst die nachfolgenden Elemente (alle Angaben in Gew.-%):

| Elemente | | bevorzugt | weiter bevorzugt |
|---|---|---|---|
| Silizium (Si) | < 0,5 | < 0,5 | < 0,5 |
| Mangan (Mn) | | | 5,0 - 6,0 |
| Phosphor (P) | < 0,05 | < 0,05 | < 0,05 |
| Schwefel (S) | < 0,005 | < 0,005 | < 0,005 |
| Eisen (Fe) | Rest | Rest | Rest |
| Chrom (Cr) | | 24,0 - 28,0 | 26,0 - 28,0 |
| Molybdän (Mo) | | 2,5 - 3,5 | 2,5 - 3,5 |
| Nickel (Ni) | -10,0 | 12,0 - 15,5 | 13,0 - 15,0 |
| Vanadium (V) | < 0,5 | < 0,3 | Unter Nachweisgrenze |
| Wolfram (W) | < 0,5 | < 0,1 | Unter Nachweisgrenze |
| Kupfer (Cu) | < 0,5 | < 0,15 | < 0,1 |
| Kobalt (Co) | < 5,0 | < 0,5 | Unter Nachweisgrenze |
| Titan (Ti) | < 0,1 | < 0,05 | Unter Nachweisgrenze |
| Aluminium (Al) | < 0,2 | < 0,1 | < 0,1 |
| Niob (Nb) | < 0,1 | < 0,025 | Unter Nachweisgrenze |
| Bor (B) | < 0,01 | < 0,005 | < 0,005 |
| Stickstoff (N) | | 0,52 - 0,85 | 0,54 - 0,80 |

Wobei der Rest auf 100% aus Eisen (wie in der Tabelle vermerkt) und unvermeidlichen Verunreinigungen besteht.

Die erste Spalte (ganz links) zeigt die Zusammensetzung, mit welcher grundsätzlich eine erfindungsgemäße Schwerstange mit den jeweiligen positiven Eigenschaften realisierbar ist. Bevorzugte Varianten werden in den folgenden Spalten dargestellt, wobei aber nicht zwingend sämtliche Legierungselemente eingeschränkt vorliegen müssen, es sind auch Kombination von zb unter anderem 5,2 % Mn mit 23,1 % Chrom denkbar.

Mit einer solchen Legierung werden die positiven Eigenschaften der unterschiedlichen Stahlgüten zusammengeführt.

Bei der erfindungsgemäßen Legierung ist völlig überraschend, dass sich sehr hohe Stickstoffwerte einstellen lassen, welches für die Festigkeit ausgesprochen gut ist, wobei diese Stickstoffwerte überraschenderweise über denen liegen, die in der Fachliteratur als möglich angegeben werden. Laut empirischen Methoden sind die hohen Stickstoffgehalte der erfindungsgemäßen Legierung überhaupt nicht möglich.

Im Folgenden werden die jeweiligen Elemente und gegebenenfalls im Zusammenwirken mit den übrigen Legierungsbestandteilen näher beschrieben. Alle Angaben bzgl. der Legierungszusammensetzung werden in Gewichtsprozent (Gew.-%) angeführt. Obere und untere Grenzen der einzelnen Legierungselemente können innerhalb der Grenzen der Ansprüche frei miteinander kombiniert werden.

Kohlenstoff ist in Gehalten von 0,01 bis 0,1% enthalten sein. Kohlenstoff ist ein Austenitbildner und wirkt sich in Bezug auf hohe mechanische Kennwerte günstig aus. Im Hinblick auf eine Vermeidung von karbidischen Ausscheidungen wird der Kohlenstoffgehalt zwischen 0,01 und 0,1 Gew.-% eingestellt. Silizium ist in Gehalten bis 0,5 Gew.-% vorgesehen und dient in der Hauptsache der Desoxidation des Stahls. Die angegebene Obergrenze vermeidet sicher eine Ausbildung intermetallischer Phasen. Da Silizium überdies ein Ferritbildner ist, ist auch diesbezüglich die Obergrenze mit einem Sicherheitsbereich gewählt. Insbesondere kann Silizium in Gehalten von 0,1 - 0,3 Gew.-% vorgesehen sein.

Mangan ist in Gehalten von 4,0 - 7,0 3 0 Gew.-% enthalten. Dies ist gegenüber Werkstoffen nach dem Stand der Technik ein ausgesprochen niedriger Wert. Bislang wurde angenommen, dass Mangangehalte von mehr als 19 Gew.-%, möglichst mehr als 20 Gew.-% für eine hohe Stickstofflöslichkeit notwendig sind. Überraschenderweise hat sich bei der vorliegenden Legierung ergeben, dass auch mit den erfindungsgemäß niedrigen Mangangehalten eine Stickstofflöslichkeit erzielt wird, die über dem, was nach der herrschenden Fachmeinung möglich ist, liegt. Jedoch hat sich erfindungsgemäß ergeben, dass durch nicht aufgeklärte synergistische Effekte bei der vorliegenden Legierung dies offenbar nicht notwendig ist. Die untere Grenze für Mangan kann bei 4,5 oder 5,0 % gewählt werden. Die obere Grenze für Mangan kann bei 7,5 oder 8,0 % gewählt werden.

Die obere Grenze für Kupfer ist bei < 0,5 Gew.-% oder < 0,15 Gew.-% oder < 0,10 Gew.-% oder unter der Nachweisgrenze (d.h. ohne jegliche bewusste Zulegierung) gewählt werden. Obwohl laut Literatur das Zulegieren von Kupfer sich als vorteilhaft für die Beständigkeit in Schwefelsäure erweist, zeigte sich, dass Kupfer bei Werten > 0,5 % die Neigung zur Ausscheidung von Chromnitriden erhöht, was sich negativ auf die Korrosionseigenschaften auswirkt. Erfindungsgemäß wird daher der obere Grenzwert auf 0,5 % festgelegt. Chrom erweist sich in Gehalten von 17 Gew.-% oder mehr als für eine höhere Korrosionsbeständigkeit notwendig. Nach der Erfindung sind mindestens 23% und höchstens 28% Chrom enthalten. Bislang wurde angenommen, dass höhere Gehalte als 24 Gew.-% sich nachteilig auf die magnetische Permeabilität auswirken, weil Chrom zu den ferritstabilisierenden Elementen zählt. Dem gegenüber konnte bei der erfindungsgemäßen Legierung festgestellt werden, dass selbst sehr hohe Chromgehalte oberhalb von 23% die magnetische Permeabilität in der vorliegenden Legierung nicht negativ beeinflussen, jedoch bekanntermaßen die Beständigkeit gegen Lochfraß und Spannungsrisskorrosion optimal beeinflusst werden. Die untere Grenze für Chrom kann bei 24 oder 25 oder 26 % gewählt werden. Die obere Grenze für Chrom kann bei 29 oder 30 % gewählt werden.

Molybdän ist ein Element, welches wesentlich zur Korrosionsbeständigkeit im Allgemeinen und zur Lochfraßkorrosionsbeständigkeit im Besonderen beiträgt, wobei die Wirkung von Molybdän durch Nickel verstärkt wird. Erfindungsgemäß werden 2,5 bis 4,0 Gew.-% Molybdän zugesetzt. Höhere Gehalte an Molybdän machen eine ESU-Behandlung zwingend notwendig, um Seigerungen auszuschließen. Umschmelzverfahren sind sehr aufwendig und teuer. Deshalb sollen erfindungsgemäß DESU- oder ESU-Routen vermieden werden.

Wolfram ist erfindungsgemäß in Gehalten unter 0,5% anwesend und trägt zur Steigerung der Korrosionsbeständigkeit bei. Die obere Grenze für Wolfram kann bei 0,5 oder 0,4 oder 0,3 oder 0,2 oder 0,1 % oder unter der Nachweisgrenze (d.h. ohne jegliche bewusste Zulegierung) gewählt werden.

Nickel ist erfindungsgemäß in Gehalten von 11 bis 15,5% anwesend, wodurch in chloridhaltigen Medien eine hohe Spannungsrisskorrosionsbeständigkeit erreicht wird. Die untere Grenze für Nickel kann bei 12 oder 13 % gewählt werden. Die obere Grenze für Nickel kann bei 16% gewählt werden.

Kobalt ist in Gehalten bis 5 Gew.-% insbesondere zur Substitution von Nickel vorgesehen sein. Die obere Grenze für Kobalt kann bei 5 oder 3 oder 1 oder 0,5 oder 0,4 oder 0,3 oder 0,2 oder 0,1 % oder unter der Nachweisgrenze (d.h. ohne jegliche bewusste Zulegierung) gewählt werden.

Stickstoff ist in Gehalten von 0,52 bis 0,85 Gew.-% enthalten, um eine hohe Festigkeit sicherzustellen. Weiter trägt Stickstoff zur Korrosionsbeständigkeit bei und ist ein starker Austenitbildner, weshalb höhere Gehalte als 0,52 Gew.-%, insbesondere höher als 0,54 Gew.-% günstig sind. Um stickstoffhaltige Ausscheidungen, insbesondere Chromnitrid, zu vermeiden, ist die Obergrenze des Stickstoffs auf 0,85 Gew.-% begrenzt, wobei sich erwiesen hat, dass trotz des sehr geringen Mangangehaltes im Gegensatz zu bekannten Legierungen, diese hohen Stickstoffgehalte in der Legierung ohne jede Druckaufstickung (DESU) erzielbar sind.

Aufgrund der guten Stickstofflöslichkeit einerseits und der Nachteile, die mit höheren Gehalten an Stickstoff, insbesondere über 0,9% erhalten werden, verbietet sich jede Druckaufstickung im Rahmen einer DESU-Route sogar. Durch den erfindungsgemäß niedrigen und durch Chrom und Stickstoff kompensierten Molybdängehalt, ist dies auch nicht notwendig. Insbesondere vorteilhaft ist es, wenn das Verhältnis Stickstoff zu Kohlenstoff größer 15 ist. Die untere Grenze für Stickstoff kann bei 0,54 oder 0,60 oder 0,65 % gewählt werden. Die obere Grenze für Stickstoff kann bei 0,90 % gewählt werden.

Laut V.G. Gavriljuk, H.Berns; "High Nitrogen Steels", S. 264, 1999 erreichen unter Atmosphärendruck erschmolzene CrNiMn(Mo)-Austenitstähle wie der erfindungsgemäße Stickstoffgehalte von 0,2% bis 0,5%. Im Stand der Technik erreichen nur CrMn(Mo)-Austenite Mn-Gehalte von 0,5 bis 1%. Bei der erfindungsgemäßen Legierung ist jedoch von Vorteil, dass es offensichtlich gelungen ist, sehr viel höhere Stickstoffgehalte als erwartet zu erzielen, ohne dass ein Druckaufsticken notwendig wäre.

Zudem können als weitere Legierungsbestandteile Bor, Aluminium und Schwefel enthalten sein, jedoch lediglich optional.

Die Legierungsbestandteile Vanadium und Titan sind in der vorliegenden Stahllegierung nicht notwendigerweise enthalten. Obwohl diese Elemente positiv zur Löslichkeit von Stickstoff beitragen, kann auch bei deren Abwesenheit die erfindungsgemäß hohe Stickstofflöslichkeit geboten werden.

Niob soll in der erfindungsgemäßen Legierung nicht enthalten sein, da es zu Ausscheidungen führen kann, welche die Zähigkeit herabsetzt.Historisch wurde Niob nur zur Abbindung von Kohlenstoff verwendet, was bei der erfindungsgemäßen Legierung nicht notwendig ist. Die Gehalte von Niob sind bis 0,1% noch tolerierbar, sollten aber den Gehalt unvermeidlicher Verunreinigungen nicht übersteigen.

Die Erfindung wird anhand einer Zeichnung beispielhaft erläutert. Es zeigen dabei:
- Figur 1:: eine Tabelle, zeigend die Bestandteile der Legierung;
- Figur 2:: stark schematisiert den Herstellungsweg;
- Figur 3:: eine Tabelle mit drei unterschiedlichen Legierungen innerhalb des Konzepts und den daraus resultierenden Ist-Werten des Stickstoffgehaltes gegen die rechnerische Stickstofflöslichkeit einer derartigen Legierung laut geltender Lehrmeinung.
- Figur 4:: mechanische Eigenschaften der drei Legierungen aus Figur 3 nach einem Herstellungsverfahren mit Kaltverfestigung hergestellt

Die Bestandteile werden unter atmosphärischen Bedingungen erschmolzen und anschließend sekundärmetallurgisch weiter behandelt. Anschließend werden Blöcke gegossen, die direktanschließend warmgeschmiedet werden. Direkt im Sinne der Erfindung bedeutet, dass kein zusätzlicher Umschmelzprozess wie zb. Elektroschlacke-Umschmelzung (ESU) oder Druck-Elektroschlackeumschmelzung (DESU) erfolgt.

Bei der erfindungsgemäßen Legierung ist von Vorteil, dass eine Homogenisierungsglühung oder ein Umschmelzen nicht notwendig sind.

Figur 2 zeigt beispielhaft die möglichen Verfahrensrouten für die Fertigung der erfindungsgemäßen Legierungszusammensetzung. Exemplarisch wird nun eine mögliche Route beschrieben. Im Vakuuminduktionsschmelzaggregat (VID) wird Schmelzgut gleichzeitig erschmolzen und sekundärmetallurgisch behandelt. Im Anschluss wird die Schmelze in Kokillen (Ingot) gegossen und erstarrt dort zu Blöcken. Diese werden danach in mehreren Schritten warmumgeformt. Z.B. auf der P52 Schmiedepresse (Forging Press) vorgeschmiedet und auf der Langschmiedemaschine (Rotary Forging Machine) auf Endmaß gebracht. Je nach Anforderungen kann noch ein Lösungsglühschritt und/oder Wasserabkühlung erfolgen.

Zur Festlegung der finalen Eigenschaften erfolgt die Kaltumformung auf einer Langschmiedemaschine und im Anschluss werden die so gefertigten Teile noch bearbeitet.

Nach dem letzten Warmumformungsteilschritt erfolgt eine rasche Abkühlung auf Raumtemperatur. Mit diesem besonderen Verfahrensschritt werden kritische Temperaturbereiche rascher durchlaufen und es wird die Bildung von Korngrenzenausscheidungen hintangehalten. Am erfindungsgemäßen Produkt erkennt man, dass z.B. Chromnitridausscheidungen in deutlich geringerem Ausmaß auftreten, die Korrosionseigenschaften werden dadurch optimal beeinflusst. Anschließend erfolgen die erforderlichen Kaltumformschritte, bei denen eine Kaltverfestigung stattfindet. Der Verformungsgrad liegt hier zwischen 10 und 50 %.

Erfindungsgemäß ist es vorteilhaft, wenn der folgende Zusammenhang gilt:
MARCₒₚₜ: $40 < wt % Cr + 3,3 \times wt % Mo + 20 \times wt % C + 20 \times wt % N - 0,5 \times wt % Mn$

Die MARC-Formel ist dahingehende optimiert, dass herausgefunden wurde, dass der sonst übliche Abzug von Nickel für das erfindungsgemäße System nicht zutrifft sowie der Grenzwert von 40 notwendig ist.

Anschließend erfolgen die erforderlichen Kaltumformschritte, bei denen eine Kaltverfestigung stattfindet, und anschließend die mechanische Bearbeitung, die insbesondere ein Drehen oder Schälen sein kann.

Ein erfindungsgemäßer superaustenitischer Werkstoff kann nicht nur über die beschriebenen (und insbesondere in Figur 2 dargestellten) Herstellungsrouten erzeugt werden, die vorteilhaften Eigenschaften der erfindungsgemäßen Legierung lassen sich auch durch einen pulvermetallurgischen Erzeugungsweg erzielen lassen.

In Figur 3 sind drei unterschiedliche Varianten innerhalb der Legierungszusammensetzungen gezeigt, mit den jeweils gemessenen Stickstoffwerten, die sich bei der erfindungsgemäßen Verfahrensweise in Verbindung mit den erfindungsgemäßen Legierungen ergeben haben. Diese sehr hohen Stickstoffanteile stehen im Widerspruch zu den in den rechten Spalten angegebenen Stickstofflöslichkeit nach Stein, Satir, Kowandar und Medovar aus "On restricting aspects in the production of non-magnetic Cr-Mn-N-alloy steels, Saller, 2005." Bei Medovar sind unterschiedliche Temperaturen angegeben. Es ist jedoch erkennbar, dass die hohen Stickstoffwerte die theoretisch zu erwartenden weit übersteigen.

Dies ist umso erstaunlicher, als dass bei der erfindungsgemäßen Legierung ein Weg gegangen wurde, der eine so hohe Stickstofflöslichkeit nicht erwarten lässt, insbesondere weil der die Stickstofflöslichkeit stark positiv beeinflussende Mangangehalt gegenüber bekannten entsprechenden Legierungen stark herabgesetzt ist.

In Figur 4 werden die drei Legierungen aus Figur 3 nach einem Verfahren hergestellt und einer Kaltverfestigung unterzogen.

Nach dieser Kaltverfestigung lag R_{p0,2} bei alle drei Werkstoffen bei etwa 1000 MPa und die Zugfestigkeit Rm jeweils zwischen 1100 MPa und 1250 MPa. Zusätzlich lag die Kerbschlagarbeit bei hervorragenden 270 J bis sogar über 300 J (Legierung C - 329,5 J).

Damit konnten ausgezeichnete Kombination an Festigkeit und Zähigkeit erreicht werden, wobei das Produkt aus Rm*KV bei allen drei Beispielen mehr als 300000 MPa J betrug.

Somit ist bei der Erfindung von Vorteil, dass eine Schwerstangenlegierung mit erhöhter Korrosionsbeständigkeit und niedrigem Nickelgehalt geschaffen wurde, die gleichzeitig hohe Festigkeit und paramagnetisches Verhalten zeigt. Auch nach Kaltumformung liegt ein vollkommen austenitisches Gefüge mit einer magnetischen Permeabilität µᵣ<1,005 vor, so dass es gelungen ist, die positiven Eigenschaften eines kostengünstigen Chrommangannickelstahls mit den technischen herausragenden Eigenschaften eines Chromnickelmolybdänstahls zu kombinieren.

## Patentansprüche

1. Bohrstrangkomponente, insbesondere Schwerstange, MWD- oder LWD-Komponente zur Anwendung in der Ölfeldtechnologie und insbesondere beim Tiefbohren, aus einer Legierung bestehend mit folgender Zusammensetzung, alle Angaben in Gew.-%, sowie unvermeidbaren Verunreinigungen:
Elemente
| | |
|---|---|
| Kohlenstoff (C) | 0,01 - 0,1 |
| Silizium (Si) | < 0,5 |
| Mangan (Mn) | 4,0-7,0 |
| Phosphor(P) | < 0,05 |
| Schwefel (S) | < 0,005 |
| Eisen (Fe) | Rest |
| Chrom (Cr) | 23,0 - 28 |
| Molybdän (Mo) | 2,5 - 4,0 |
| Nickel (Ni) | 11-15,5 |
| Vanadium (V) | < 0,5 |
| Wolfram (W) | < 0,5 |
| Kupfer (Cu) | < 0,5 |
| Kobalt (Co) | < 5 |
| Titan (Ti) | < 0,1 |
| Aluminium (Al) | < 0,2 |
| Niob (Nb) | < 0,1 |
| Bor (B) | < 0,01 |
| Stickstoff (N) | 0,52-0,85 |
wobei die Bohrstrangkomponente eine Dehngrenze kaltverfestigt mit einem Verformungsgrad von 10 bis 50% von Rp0,2>1000 MPa aufweist.

2. Bohrstrangkomponente nach Anspruch 1,
**dadurch gekennzeichnet, dass** die Legierung aus folgenden Elementen besteht, alle Angaben in Gew.-%, sowie unvermeidbare Verunreinigungen:
Elemente
| | |
|---|---|
| Kohlenstoff (C) | 0,01 - 0,1 |
| Silizium (Si) | < 0,5 |
| Mangan (Mn) | 4,0 - 7,0 |
| Phosphor (P) | < 0,05 |
| Schwefel (S) | < 0,005 |
| Eisen (Fe) | Rest |
| Chrom (Cr) | 24,0 - 28,0 |
| Molybdän (Mo) | 2,5 - 3,5 |
| Nickel (Ni) | 12,0 - 15,5 |
| Vanadium (V) | < 0,3 |
| Wolfram (W) | < 0,1 |
| Kupfer (Cu) | < 0,15 |
| Kobalt (Co) | < 0,5 |
| Titan (Ti) | < 0,05 |
| Aluminium (Al) | < 0,1 |
| Niob (Nb) | < 0,025 |
| Bor (B) | < 0,01 |
| Stickstoff (N) | 0,52 - 0,85 |

3. Bohrstrangkomponente nach Anspruch 1 oder 2,
**dadurch gekennzeichnet, dass** die Legierung aus folgenden Elementen besteht, alle Angaben in Gew.-%, sowie unvermeidbaren Verunreinigungen:
Elemente
| | |
|---|---|
| Kohlenstoff (C) | 0,01 - 0,10 |
| Silizium (Si) | < 0,5 |
| Mangan (Mn) | 5,0 - 6,0 |
| Phosphor (P) | < 0,05 |
| Schwefel (S) | < 0,005 |
| Eisen (Fe) | Rest |
| Chrom (Cr) | 26,0 - 28,0 |
| Molybdän (Mo) | 2,5 - 3,5 |
| Nickel (Ni) | 13,0 - 15,0 |
| Vanadium (V) | Unter Nachweisgrenze |
| Wolfram (W) | Unter Nachweisgrenze |
| Kupfer (Cu) | < 0,1 |
| Kobalt (Co) | Unter Nachweisgrenze |
| Titan (Ti) | Unter Nachweisgrenze |
| Aluminium (Al) | < 0,1 |
| Niob (Nb) | Unter Nachweisgrenze |
| Bor (B) | < 0,01 |
| Stickstoff (N) | 0,54 - 0,80 |

4. Bohrstrangkomponente nach Anspruch 1,
**dadurch gekennzeichnet, dass**, bei der Legierungszusammensetzung das Element Kobalt bei < 5 oder < 1 oder < 0,5 % oder < 0,4 % oder < 0,3 % oder < 0,2 % oder < 0,1 % oder unter der Nachweisgrenze liegt.

5. Bohrstrangkomponente nach einem der Ansprüche 1 bis 4,
**dadurch gekennzeichnet, dass**, bei der Legierungszusammensetzung das Element Kupfer <0,3 oder <0,2 oder <0,1 oder unter der Nachweisgrenze liegt.

6. Bohrstrangkomponente nach einem der Ansprüche 1 bis 5,
**dadurch gekennzeichnet, dass**, bei der Legierungszusammensetzung das Element Wolfram bei <0,5 oder< 0,3 % oder < 0,2 % oder < 0,1 % oder unter der Nachweisgrenze liegt.

7. Bohrstrangkomponente nach einem der Ansprüche 1 bis 6,
**dadurch gekennzeichnet, dass** Nickel als oberen Grenzwert 15 % oder 15,5 % oder 15,8 %
und
als unteren Grenzwert 10,2 % oder 11 % oder 12 % oder 13 % aufweist

8. Bohrstrangkomponente nach einem der vorhergehenden Ansprüche,
**dadurch gekennzeichnet, dass**,
die Bohrstrangkomponente durch sekundärmetallurgische Behandlung der Schmelze Abgießen in Blöcke, direkt nachfolgend Warmschmieden, Kaltschmieden und gegebenenfalls mechanische Weiterverarbeitung erzielt wird.

9. Bohrstrangkomponente nach einem der vorhergehenden Ansprüche,
**dadurch gekennzeichnet,**
**dass** die magnetische Permeabilität µr <1,01 nach der Kaltumformung beträgt.

10. Bohrstrangkomponente nach einem der vorhergehenden Ansprüche,
**dadurch gekennzeichnet,**
**dass** kaltverfestigt die Kerbschlagarbeit bei 20°C größer 80J, vorzugsweise > 110J, besonders bevorzugt > 130J liegt und insbesondere das Produkt aus Rm * KV > 100000 MPaJ beträgt.

11. Bohrstrangkomponente nach einem der vorhergehenden Ansprüche,
**dadurch gekennzeichnet,**
**dass** das Material nach der Kaltverformung vollständig austenitisch, also frei von Verformungsmartensitist.

12. Bohrstrangkomponente nach einem der vorhergehenden Ansprüche,
**dadurch gekennzeichnet,**
**dass** Schwefel als Verunreinigung nicht mehr als 0,005 Gew.-% ausmacht.

13. Bohrstrangkomponente nach einem der vorhergehenden Ansprüche,
**dadurch gekennzeichnet,**
**dass** Phosphor als Verunreinigung mit nicht mehr als 0,05 Gew.-% vorhanden ist.

14. Verfahren zum Herstellen einer Bohrstrangkomponente insbesondere nach einem der vorhergehenden Ansprüche,
**dadurch gekennzeichnet,**
**dass** eine Legierung mit den folgenden Bestandteilen, alle Angaben in Gew.-%, sowie unvermeidbaren Verunreinigungen:
Elemente
| | |
|---|---|
| Kohlenstoff (C) | 0,01 - 0,1 |
| Silizium (Si) | < 0,5 |
| Mangan (Mn) | 4,0-7,0 |
| Phosphor (P) | < 0,05 |
| Schwefel (S) | < 0,005 |
| Eisen (Fe) | Rest |
| Chrom (Cr) | 23,0 - 28 |
| Molybdän (Mo) | 2,5 - 4,0 |
| Nickel (Ni) | 11-15,5 |
| Vanadium (V) | < 0,5 |
| Wolfram (W) | < 0,5 |
| Kupfer (Cu) | < 0,5 |
| Kobalt (Co) | < 5,0 |
| Titan (Ti) | < 0,1 |
| Aluminium (Al) | < 0,2 |
| Niob (Nb) | < 0,1 |
| Bor (B) | < 0,01 |
| Stickstoff (N) | 0,52-0,85 |
erschmolzen wird und anschließend sekundärmetallurgisch behandelt wird anschließend die so erhaltene Legierung in Blöcke abgegossen und erstarren gelassen wird und anschließend aufgeheizt und im direkten Anschluss durch Schmieden warm umgeformt wird, wobei die Schmiedestücke einer weiteren Kaltumformung und anschließender mechanischen Bearbeitung unterworfen werden, wobei eine Dehngrenze kaltverfestigt mit einem Verformungsgrad von 10 bis 50% von Rp0,2>1000 MPa erreicht wird.

15. Verfahren nach Anspruch 14,
**dadurch gekennzeichnet,**
**dass** eine Legierung mit den folgenden Bestandteilen, alle Angaben in Gew.-%, sowie unvermeidbaren Verunreinigungen erschmolzen wird:
Elemente
| | |
|---|---|
| Kohlenstoff (C) | 0,01 - 0,1 |
| Silizium (Si) | <0,5 |
| Mangan (Mn) | 4,0 - 7,0 |
| Phosphor (P) | < 0,05 |
| Schwefel (S) | < 0,005 |
| Eisen (Fe) | Rest |
| Chrom (Cr) | 24,0 - 28,0 |
| Molybdän (Mo) | 2,5 - 3,5 |
| Nickel (Ni) | 12,0 - 15,5 |
| Vanadium (V) | < 0,3 |
| Wolfram (W) | < 0,1 |
| Kupfer (Cu) | < 0,15 |
| Kobalt (Co) | < 0,5 |
| Titan (Ti) | < 0,05 |
| Aluminium (Al) | < 0,1 |
| Niob (Nb) | < 0,025 |
| Bor (B) | < 0,01 |
| Stickstoff (N) | 0,52 - 0,85 |

16. Verfahren nach Anspruch 14,
**dadurch gekennzeichnet,**
**dass** eine Legierung mit den folgenden Bestandteilen, alle Angaben in Gew.-%, sowie unvermeidbaren Verunreinigungen erschmolzen wird
Elemente
| | |
|---|---|
| Kohlenstoff (C) | 0,01 - 0,10 |
| Silizium (Si) | < 0,5 |
| Mangan (Mn) | 5,0 - 6,0 |
| Phosphor (P) | < 0,05 |
| Schwefel (S) | < 0,005 |
| Eisen (Fe) | Rest |
| Chrom (Cr) | 26,0 - 28,0 |
| Molybdän (Mo) | 2,5 - 3,5 |
| Nickel (Ni) | 13,0 - 15,0 |
| Vanadium (V) | Unter Nachweisgrenze |
| Wolfram (W) | Unter Nachweisgrenze |
| Kupfer (Cu) | <0,1 |
| Kobalt (Co) | Unter Nachweisgrenze |
| Titan (Ti) | Unter Nachweisgrenze |
| Aluminium (Al) | < 0,1 |
| Niob (Nb) | Unter Nachweisgrenze |
| Bor (B) | < 0,005 |
| Stickstoff (N) | 0,54 - 0,80 |

17. Verfahren nach einem der Ansprüche 14 bis 16,
**dadurch gekennzeichnet,**
**dass** die Warmverformung in mehreren Teilschritten erfolgt.

18. Verfahren nach einem der Ansprüche 14 bis 17,
**dadurch gekennzeichnet,**
**dass** zwischen den Warmverformungsteilschritten das Schmiedestück wieder aufgeheizt wird, und nach dem letzten Warmverformungsschritt ein Lösungsglühen bei Bedarf erfolgt.

## Claims

1. Drill string component, in particular drill collar, MWD- or LWD component for use in oil field technology and in particular in deep drilling, made of an alloy with the following composition, all values in % by weight, as well as unavoidable impurities:
elements
| | |
|---|---|
| carbon (C) | 0.01 - 0.1 |
| silicon (Si) | < 0.5 |
| manganese (Mn) | 4.0 - 7.0 |
| phosphorous (P) | < 0.05 |
| sulphur (S) | < 0.005 |
| iron (Fe) | residue |
| chromium (Cr) | 23.0 - 28 |
| molybdenum (Mo) | 2.5 - 4.0 |
| nickel (Ni) | 11 - 15.5 |
| vanadium (V) | < 0.5 |
| tungsten (W) | < 0.5 |
| copper (Cu) | < 0.5 |
| cobalt (Co) | < 5 |
| titanium (Ti) | < 0.1 |
| aluminium (Al) | < 0.2 |
| niobium (Nb) | < 0.1 |
| boron (B) | < 0.01 |
| nitrogen (N) | 0.52 - 0.85 |
wherein the drill string component has a yield strength cold-worked with a degree of deformation of 10 to 50% of Rp0.2 > 1000 MPa.

2. Drill string component according to Claim 1,
**characterized in that** the alloy consists of the following elements, all values in % by weight, as well as unavoidable impurities:
elements
| | |
|---|---|
| carbon (C) | 0.01 - 0.1 |
| silicon (Si) | < 0.5 |
| manganese (Mn) | 4.0 - 7.0 |
| phosphorous (P) | < 0.05 |
| sulphur (S) | < 0.005 |
| iron (Fe) | residue |
| chromium (Cr) | 24.0 - 28.0 |
| molybdenum (Mo) | 2.5 - 3.5 |
| nickel (Ni) | 12.0 - 15.5 |
| vanadium (V) | < 0.3 |
| tungsten (W) | < 0.1 |
| copper (Cu) | < 0.15 |
| cobalt (Co) | < 0.5 |
| titanium (Ti) | < 0.05 |
| aluminium (Al) | < 0.1 |
| niobium (Nb) | < 0.025 |
| boron (B) | < 0.01 |
| nitrogen (N) | 0.52 - 0.85. |

3. Drill string component according to Claim 1 or 2,
**characterized in that** the alloy consists of the following elements, all values in % by weight, as well as unavoidable impurities:
elements
| | |
|---|---|
| carbon (C) | 0.01 - 0.10 |
| silicon (Si) | < 0.5 |
| manganese (Mn) | 5.0 - 6.0 |
| phosphorous (P) | < 0.05 |
| sulphur (S) | < 0.005 |
| iron (Fe) | residue |
| chromium (Cr) | 26.0 - 28.0 |
| molybdenum (Mo) | 2.5 - 3.5 |
| nickel (Ni) | 13.0 - 15.0 |
| vanadium (V) | below detection limit |
| tungsten (W) | below detection limit |
| copper (Cu) | < 0.1 |
| cobalt (Co) | below detection limit |
| titanium (Ti) | below detection limit |
| aluminium (Al) | < 0.1 |
| niobium (Nb) | below detection limit |
| boron (B) | < 0.01 |
| nitrogen (N) | 0.54 - 0.80. |

4. Drill string component according to Claim 1,
**characterized in that** in the alloy composition, the element cobalt is < 5 or < 1 or < 0.5% or < 0.4% or < 0.3% or < 0.2% or < 0.1% or below the detection limit.

5. Drill string component according to one of Claims 1 to 4,
**characterized in that** in the alloy composition, the element copper is < 0.3 or < 0.2 or < 0.1 or below the detection limit.

6. Drill string component according to one of Claims 1 to 5,
**characterized in that** in the alloy composition, the element tungsten is < 0.5 or < 0.3% or < 0.2% or < 0.1% or below the detection limit.

7. Drill string component according to one of Claims 1 to 6,
**characterized in that** nickel has an upper limit value of 15% or 15.5% or 15.8%
and
a lower limit value of 10.2% or 11% or 12% or 13%.

8. Drill string component according to one of the preceding claims,
**characterized in that**
the drill string component is achieved by secondary metallurgical treatment of the melt, casting into ingots, directly followed by hot forging, cold forging and, if necessary, further mechanical processing.

9. Drill string component according to one of the preceding claims,
**characterized in that**
the magnetic permeability is µᵣ < 1.01 after cold forming.

10. Drill string component according to one of the preceding claims,
**characterized in that**,
when cold-worked, the notch impact energy at 20°C is greater than 80J, preferably > 110J, particularly preferably > 130J and in particular the product of Rm * KV > 100000 MPaJ.

11. Drill string component according to one of the preceding claims,
**characterized in that**
the material is completely austenitic, i.e. free of deformation martensite, after cold forming.

12. Drill string component according to one of the preceding claims,
**characterized in that**,
sulphur as an impurity does not exceed 0.005% by weight.

13. Drill string component according to one of the preceding claims,
**characterized in that**,
phosphorus is present as an impurity with no more than 0.05% by weight.

14. Method for producing a drill string component in particular according to one of the preceding claims,
**characterized in that**
an alloy with the following components, all values in % by weight, as well as unavoidable impurities:
elements
| | |
|---|---|
| carbon (C) | 0.01 - 0.1 |
| silicon (Si) | < 0.5 |
| manganese (Mn) | 4.0 - 7.0 |
| phosphorous (P) | < 0.05 |
| sulphur (S) | < 0.005 |
| iron (Fe) | residue |
| chromium (Cr) | 23.0 - 28 |
| molybdenum (Mo) | 2.5 - 4.0 |
| nickel (Ni) | 11 - 15.5 |
| vanadium (V) | < 0.5 |
| tungsten (W) | < 0.5 |
| copper (Cu) | < 0.5 |
| cobalt (Co) | < 5.0 |
| titanium (Ti) | < 0.1 |
| aluminium (Al) | < 0.2 |
| niobium (Nb) | < 0.1 |
| boron (B) | < 0.01 |
| nitrogen (N) | 0.52 - 0.85 |
is melted and then undergoes secondary metallurgical treatment, the alloy thus obtained is then cast into ingots and left to solidify and then heated up and is straight after hot formed by forging, wherein the forged parts are subject to further cold forming and subsequent mechanical processing, wherein a yield strength cold-worked with a degree of deformation of 10 to 50% of Rp0.2 > 1000 MPa is achieved.

15. Method according to Claim 14,
**characterized in that**
an alloy with the following components, all values in % by weight, as well as unavoidable impurities is melted:
| elements | |
|---|---|
| carbon (C) | 0.01 - 0.1 |
| silicon (Si) | < 0.5 |
| manganese (Mn) | 4.0 - 7.0 |
| phosphorous (P) | < 0.05 |
| sulphur (S) | < 0.005 |
| iron (Fe) | residue |
| chromium (Cr) | 24.0 - 28.0 |
| molybdenum (Mo) | 2.5 - 3.5 |
| nickel (Ni) | 12.0 - 15.5 |
| vanadium (V) | < 0.3 |
| tungsten (W) | < 0.1 |
| copper (Cu) | < 0.15 |
| cobalt (Co) | < 0.5 |
| titanium (Ti) | < 0.05 |
| aluminium (Al) | < 0.1 |
| niobium (Nb) | < 0.025 |
| boron (B) | < 0.01 |
| nitrogen (N) | 0.52 - 0.85. |

16. Method according to Claim 14,
**characterized in that**
an alloy with the following components, all values in % by weight, as well as unavoidable impurities is melted
elements
| | |
|---|---|
| carbon (C) | 0.01 - 0.10 |
| silicon (Si) | < 0.5 |
| manganese (Mn) | 5.0 - 6.0 |
| phosphorous (P) | < 0.05 |
| sulphur (S) | < 0.005 |
| iron (Fe) | residue |
| chromium (Cr) | 26.0 - 28.0 |
| molybdenum (Mo) | 2.5 - 3.5 |
| nickel (Ni) | 13.0 - 15.0 |
| vanadium (V) | below detection limit |
| tungsten (W) | below detection limit |
| copper (Cu) | < 0.1 |
| cobalt (Co) | below detection limit |
| titanium (Ti) | below detection limit |
| aluminium (Al) | < 0.1 |
| niobium (Nb) | below detection limit |
| boron (B) | < 0.005 |
| nitrogen (N) | 0.54 - 0.80. |

17. Method according to one of Claims 14 to 16,
**characterized in that**
hot forming takes place in several sub-steps.

18. Method according to one of Claims 14 to 17,
**characterized in that**
in between the hot forming sub-steps, the forged part is heated up again, and after the last hot forming step, solution annealing takes place if necessary.

## Revendications

1. Composante pour tige de forage, notamment masse-tige, outils de mesure pendant le forage ou de diagraphie pendant le forage destinés à être utilisés dans la technologie des champs pétrolifères et en particulier pour le forage profond, lesdits composants étant constitués d'un alliage présentant la composition suivante, toutes les proportions étant indiquées en % en poids, et contenant des impuretés inévitables :
Éléments
| | |
|---|---|
| Carbone (C) | 0,01 - 0,1 |
| Silicium (Si) | < 0,5 |
| Manganèse (Mn) | 4,0-7,0 |
| Phosphore (P) | < 0,05 |
| Soufre (S) | < 0,005 |
| Fer (Fe) | reste |
| Chrome (Cr) | 23,0 - 28 |
| Molybdène (Mo) | 2,5 - 4,0 |
| Nickel (Ni) | 11 - 15,5 |
| Vanadium (V) | < 0,5 |
| Tungstène (W) | < 0,5 |
| Cuivre (Cu) | < 0,5 |
| Cobalt (Co) | <5 |
| Titane (Ti) | < 0,1 |
| Aluminium (Al) | < 0,2 |
| Niobium (Nb) | < 0,1 |
| Bore (B) | < 0,01 |
| Azote (N) | 0,52 - 0,85 |
la composante pour tige de forage présentant une limite d'élasticité écrouie avec un degré de déformation de 10 à 50 % de Rp0,2 > 1000 MPa.

2. Composante pour tige de forage selon la revendication 1, **caractérisée en ce que** l'alliage est constitué des éléments suivants, toutes les proportions étant indiquées en % en poids, ainsi que d'impuretés inévitables :
Éléments
| | |
|---|---|
| Carbone (C) | 0,01 - 0,1 |
| Silicium (Si) | < 0,5 |
| Manganèse (Mn) | 4,0 - 7,0 |
| Phosphore (P) | < 0,05 |
| Soufre (S) | < 0,005 |
| Fer (Fe) | reste |
| Chrome (Cr) | 24,0 - 28,0 |
| Molybdène (Mo) | 2,5 - 3,5 |
| Nickel (Ni) | 12,0 - 15,5 |
| Vanadium (V) | < 0,3 |
| Tungstène (W) | < 0,1 |
| Cuivre (Cu) | < 0,15 |
| Cobalt (Co) | < 0,5 |
| Titane (Ti) | < 0,05 |
| Aluminium (Al) | < 0,1 |
| Niobium (Nb) | < 0,025 |
| Bore (B) | < 0,01 |
| Azote (N) | 0,52 - 0,85. |

3. Composante pour tige de forage selon la revendication 1 ou 2, **caractérisée en ce que** l'alliage est constitué des éléments suivants, toutes les proportions étant indiquées en % en poids, ainsi que d'impuretés inévitables :
Éléments
| | |
|---|---|
| Carbone (C) | 0,01 - 0,10 |
| Silicium (Si) | < 0,5 |
| Manganèse (Mn) | 5,0 - 6,0 |
| Phosphore (P) | < 0,05 |
| Soufre (S) | < 0,005 |
| Fer (Fe) | reste |
| Chrome (Cr) | 26,0 - 28,0 |
| Molybdène (Mo) | 2,5 - 3,5 |
| Nickel (Ni) | 13,0 - 15,0 |
| Vanadium (V) | Inférieur à la limite de détection |
| Tungstène (W) | Inférieur à la limite de détection |
| Cuivre (Cu) | < 0,1 |
| Cobalt (Co) | Inférieur à la limite de détection |
| Titane (Ti) | Inférieur à la limite de détection |
| Aluminium (Al) | < 0,1 |
| Niobium (Nb) | Inférieur à la limite de détection |
| Bore (B) | < 0,01 |
| Azote (N) | 0,54 - 0,80. |

4. Composante pour tige de forage selon la revendication 1,
**caractérisée en ce que**, dans la composition de l'alliage, l'élément cobalt est < 5 ou < 1 ou < 0,5 % ou < 0,4 % ou < 0,3 % ou < 0,2 % ou < 0,1 % ou inférieur à la limite de détection.

5. Composante pour tige de forage selon l'une des revendications 1 à 4,
**caractérisée en ce que**, dans la composition de l'alliage, l'élément cuivre est < 0,3 ou < 0,2 ou < 0,1 ou inférieur à la limite de détection.

6. Composante pour tige de forage selon l'une des revendications 1 à 5,
**caractérisée en ce que**, dans la composition de l'alliage, l'élément tungstène est < 0,5 ou < 0,3 % ou < 0,2 % ou < 0,1 ou inférieur à la limite de détection.

7. Composante pour tige de forage selon l'une des revendications 1 à 6,
**caractérisée en ce que** le nickel a comme valeur limite supérieure 15 % ou 15,5 % ou 15,8 %
et
comme valeur limite inférieure 10,2 % ou 11 % ou 12 % ou 13 %.

8. Composante pour tige de forage selon l'une des revendications précédentes,
**caractérisée en ce que**
la composante pour tige de forage est obtenue par traitement métallurgique secondaire de la masse fondue coulée en lingots, directement suivie d'un forgeage à chaud, d'un forgeage à froid et éventuellement d'un traitement mécanique ultérieur.

9. Composante pour tige de forage selon l'une des revendications précédentes, **caractérisée en ce que**
la perméabilité magnétique µr < 1,01 après le formage à froid.

10. Composante pour tige de forage selon l'une des revendications précédentes,
**caractérisée en ce que**,
à l'état écroui, la résilience à 20 °C est supérieure à 80J, de préférence > 110J, de manière particulièrement préférée > 130J, et en particulier le produit de Rm * KV est > 100000 MPaJ.

11. Composante pour tige de forage selon l'une des revendications précédentes, **caractérisée en ce que**
le matériau est entièrement austénitique après le formage à froid, c'est-à-dire qu'il est exempt de martensite de déformation.

12. Composante pour tige de forage selon l'une des revendications précédentes,
**caractérisée en ce que**,
le soufre en tant qu'impureté ne dépasse pas 0,005 % en poids.

13. Composante pour tige de forage selon l'une des revendications précédentes,
**caractérisée en ce que**,
le phosphore est présent en tant qu'impureté à raison de 0,05 % en poids au maximum.

14. Procédé de fabrication d'une composante pour tige de forage, en particulier selon l'une des revendications précédentes, **caractérisé en ce qu'**un alliage comportant les composants suivants, toutes les proportions étant indiquées en % en poids, ainsi que les impuretés inévitables :
Éléments
| | |
|---|---|
| Carbone (C) | 0,01 - 0,1 |
| Silicium (Si) | < 0,5 |
| Manganèse (Mn) | 4,0 - 7,0 |
| Phosphore (P) | < 0,05 |
| Soufre (S) | < 0,005 |
| Fer (Fe) | reste |
| Chrome (Cr) | 23,0 - 28 |
| Molybdène (Mo) | 2,5 - 4,0 |
| Nickel (Ni) | 11 - 15,5 |
| Vanadium (V) | < 0,5 |
| Tungstène (W) | < 0,5 |
| Cuivre (Cu) | < 0,5 |
| Cobalt (Co) | < 5,0 |
| Titane (Ti) | < 0,1 |
| Aluminium (Al) | < 0,2 |
| Niobium (Nb) | < 0,1 |
| Bore (B) | < 0,01 |
| Azote (N) | 0,52 - 0,85 |
est fondu et ensuite traité par métallurgie secondaire, ensuite l'alliage ainsi obtenu est coulé en lingots et laissé se solidifier et ensuite chauffé et déformé à chaud par forgeage dans la suite directe, les pièces forgées étant soumises à une autre déformation à froid et ensuite à un usinage mécanique, une limite d'élasticité étant écrouie avec un degré de déformation de 10 à 50 % de Rp0,2 > 1000 MPa.

15. Procédé selon la revendication 14,
**caractérisé en ce qu'**est fondu un alliage comportant les composants suivants, toutes les proportions étant indiquées en % en poids, ainsi que les impuretés inévitables :
Éléments
| | |
|---|---|
| Carbone (C) | 0,01 - 0,1 |
| Silicium (Si) | < 0,5 |
| Manganèse (Mn) | 4,0 - 7,0 |
| Phosphore (P) | < 0,05 |
| Soufre (S) | < 0,005 |
| Fer (Fe) | reste |
| Chrome (Cr) | 24,0 - 28,0 |
| Molybdène (Mo) | 2,5 - 3,5 |
| Nickel (Ni) | 12,0 - 15,5 |
| Vanadium (V) | < 0,3 |
| Tungstène (W) | < 0,1 |
| Cuivre (Cu) | < 0,15 |
| Cobalt (Co) | < 0,5 |
| Titane (Ti) | < 0,05 |
| Aluminium (Al) | < 0,1 |
| Niobium (Nb) | < 0,025 |
| Bore (B) | < 0,01 |
| Azote (N) | 0,52 - 0,85. |

16. Procédé selon la revendication 14,
**caractérisé en ce qu'**est fondu un alliage comportant les composants suivants, toutes les proportions étant indiquées en % en poids, ainsi que les impuretés inévitables
Éléments
| | |
|---|---|
| Carbone (C) | 0,01 - 0,10 |
| Silicium (Si) | < 0,5 |
| Manganèse (Mn) | 5,0 - 6,0 |
| Phosphore (P) | < 0,05 |
| Soufre (S) | < 0,005 |
| Fer (Fe) | reste |
| Chrome (Cr) | 26,0 - 28,0 |
| Molybdène (Mo) | 2,5 - 3,5 |
| Nickel (Ni) | 13,0 - 15,0 |
| Vanadium (V) | Inférieur à la limite de détection |
| Tungstène (W) | Inférieur à la limite de détection |
| Cuivre (Cu) | < 0,1 |
| Cobalt (Co) | Inférieur à la limite de détection |
| Titane (Ti) | Inférieur à la limite de détection |
| Aluminium (Al) | < 0,1 |
| Niobium (Nb) | Inférieur à la limite de détection |
| Bore (B) | < 0,005 |
| Azote (N) | 0,54 - 0,80. |

17. Procédé selon l'une des revendications 14 à 16,
**caractérisé en ce que**
**que** le formage à chaud s'effectue en plusieurs étapes partielles.

18. Procédé selon l'une des revendications 14 à 17,
**caractérisé en ce que**
entre les étapes partielles de formage à chaud, la pièce forgée est à nouveau chauffée, et après la dernière étape de formage à chaud, un recuit de mise en solution est effectué si nécessaire.
